# EUROPÄISCHE PATENTSCHRIFT

(11) **EP 0 161 721 B1**
(45) Veröffentlichungstag und Bekanntmachung des Hinweises auf die Patenterteilung: **04.05.1988**
(21) Anmeldenummer: 85200718.6
(22) Anmeldetag: 07.05.1985
(51) Int. Cl.: C22B 1/24

(54) **Verfahren zum Hartbrennen von Eisenerzpellets auf einem Wanderrost**
Process for thermo-hardening iron pellets on a moving grate
Procédé de durcissement par chauffage sur une grille mobile de boulettes de fer

(30) Priorität: 18.05.1984 DE 3418468
(43) Veröffentlichungstag der Anmeldung: 21.11.1985
(73) Patentinhaber: METALLGESELLSCHAFT AG, 60015 Frankfurt (DE)
(72) Erfinder: Boss, Karl Heinz, D-6380 Bad Homburg (DE)
(74) Vertreter: Rieger, Harald, Dr.

(56) Entgegenhaltungen:
- CH-A- 398 659
- FR-A- 1 490 768
- US-A- 2 696 432
- US-A- 2 758 919
- US-A- 4 162 284

## Beschreibung

Die Erfindung betrifft ein Verfahren zum Hartbrennen von Hämatit und/oder wärmeverbrauchende Zuschlagstoffe enthaltenden Eisenerzpellets auf einem Wanderrost unter oxidierenden Bedingungen mittels hindurchgeleiteter heißer Gase, wobei die Pellets festes, kohlenstoffhaltiges Material eingebunden enthalten, das einen Teil der zum Hartbrennen erforderlichen Wärmemenge liefert.

Das Hartbrennen von Eisenerzpellets bei Temperaturen von etwa 1 200 bis 1 350 °C erfolgt auf geraden oder runden Wanderrosten, die mit Gashauben versehen sind, und die auch als Pelletbrennmaschinen bezeichnet werden. Diese Pelletbrennmaschinen haben - in Laufrichtung gesehen - verschiedene Behandlungszonen, nämlich Trockenzone, Brennzone und Kühlzone. Diese Zonen können unterteilt sein, wie z. B. in Vortrocknungs- und Nachtrocknungs- zone, Aufheizzone, Vorbrennzone, Hauptbrennzone, Nachbrennzone und erste und zweite Kühlzone.

Beim oxidierenden Hartbrennen liegt der Eisengehalt der fertigen Pellets weitgehend in der höchsten Oxidationsstufe vor, d. h. als Fe₂0₃. Beim Hartbrennen vom magnetitischen oder Magnetit (Fe₃0₄) enthaltenden Pellets ist die mittels der heißen Gase einzubringende Wärmemenge geringer als bei hämatitischen Pellets, da die Oxidation von Fe₃0₄ zu Fe₂0₃ exotherm verläuft. Die spezifische Durchsatzleistung einer Pelletbrennmaschine hängt in starkem Maße von der Höhe des Magnetitgehaltes des zu verarbeitenden Erzes ab und steigt mit zunehmendem Magnetitgehalt. Deshalb wurden viele Versuche gemacht, die Durchsatzleistung bei der Verarbeitung von Hämatiten zu steigern. Dazu wurde festes, kohlenstoffhaltiges Material in feinkörniger Form in die Pellets eingebunden. Dadurch tritt zwar eine beträchtliche Steigerung der spezifischen Durchsatzleistung ein, jedoch nimmt die Druckfestigkeit der Pellets bei Gehalten über etwa 1,3 % C_{fix} stark ab und auch die spezifische Durchsatzleistung fällt bei höheren C_{fix-}Gehalten wieder ab. Bis zu diesem C_{fix}-Gehalt wird eine Steigerung der Durchsatzleistung bei guter Pelletqualität erzielt, die Abgasmengen und die Temperaturen werden reduziert (« Aufbereitungs-Technik », Nr. 12, 1973, Seiten 783 - 788). Ein C_{fix}-Gehalt von etwa 1,3 % C_{fix} ergibt bei seiner Verbrennung etwa so viel Wärme, wie bei der Oxidation von Fe₃0₄ zu Fe₂0₃ erzeugt würde, und würde etwa zur Reduktion von Fe₂0₃ zu Fe₃0₄ ausreichen. Ein Einbinden von festem, kohlenstoffhaltigem Material in Magnetit-Pellets führte zu einer starken Erniedrigung der Festigkeit der Pellets.

Aus der CH - A - 398 659 ist ein Verfahren zum reduzierenden Brennen von Eisenerzpellets auf einem Wanderrost bekannt, wobei das Fertigprodukt aus hauptsächlich zusammenhängenden, miteinander verschweißten Kugeln besteht und die Vorreduktion teilweise zu metallischem Eisen geführt wird. Die Grünpellets enthalten einen Kohlenstoffgehalt, der für die Metallisierung ausreicht. Die feuchten Grünpellets werden bei 100 bis 120 °C an der Luft auf etwa 1 % Wassergehalt getrocknet und dann auf das Sinterband aufgegeben. Anschließend erfolgt entweder eine Aufheizung auf 1 000 °C mit sauerstoffarmen Gasen von 2 bis 4 % Sauerstoffgehalt und Zündung und teilweise Verbrennung des Kohlenstoffes mittels Luft oder die Teilverbrennung des kohlenstoffs erfolgt gleichzeitig mit dem Aufheizen, wobei heiße Gase mit 1 100 °C und einem mittleren Sauerstoffgehalt von 6 % durch die Beschickung geleitet werden. Der Unterdruck beträgt dabei 100 bis 200 mm WS. Sintern und Vorreduktion erfolgen immer unter nichtoxidierenden Bedingungen. Die Festigkeit der Pellets wird durch metallische Eisenbindung erzielt.

Der Erfindung liegt die Aufgabe zugrunde, bei guter Durchsatzleistung der Pelletbrennmaschine und guter Pelletqualität den Energieverbrauch noch weiter zu senken.

Die Lösung der Aufgabe erfolgt erfindungsgemäß dadurch, daß der C_{fix}-Gehalt des in die Pellets eingebundenen festen, kohlenstoffhaltigen Materials stöchiometrisch derart bemessen wird, daß er sowohl diejenige Menge, die zu einer Reduktion von etwa vorhandenem Hämatit zu Magnetit notwendig wäre, als auch diejenige Menge, die zur Zersetzung der etwa vorhandenen wärmeverbrauchenden Zuschlagstoffe benötigt ist, um jeweils bis zu 50 % übersteigt, und daß die heißen Gase in der Brennzone des Wanderrostes mit einem Unterdruck von 5 bis 20 mbar durch das Pelletbett geleitet werden. Die Pellets können aus reinen hämatitischen Erzen oder aus einem Gemisch von hämatitischen und magnetitischen Erzen bestehen. Das feste, kohlenstoffhaltige Material kann aus hochreaktiven Kohlen oder schwachreaktiven Kohlen bestehen. Die Kohlen können geringe oder hobe Gehalte an flüchtigen Bestandteilen enthalten. Der durch die Kohlen eingebrachte C_{fix}-Gehalt liegt bis zu etwa 50 % über der stöchiometrischen Menge. Die stöchiometrische Menge wird auf den Hämatitgehalt des trockenen Erzes oder der trockenen Erzmischung bezogen.

Wenn diesen rzen Zuschlagstoffe, wie z. B. basische Karbonate, zugemischt werden, dann verbrauchen diese Zuschlagstoffe bei ihrer Zersetzung Wärme. In diesem Fall wird der C_{fix}-Gehalt entsprechend erhöht, und zwar über die Menge hinaus, die durch Verbrennung zur Deckung dieses Wärmeverbrauchs erforderlich ist. Die zugesetzte Menge liegt wieder bis zu etwa 50 % höher.

Bei reinen magnetitischen Erzen erfolgt ein Zusatz von C _{fix} nur dann, wenn solche wärmeverbrauchenden Zuschlagstoffe zugemischt werden, und die Menge berechnet sich entsprechend.

Das kohlenstoffhaltige Material wird in der für das Pelletieren erforderlichen Korngröße in die Mischung eingebracht.

Der Unterdruck, mit dem die heißen Gase in der Brennzone durch das Pellet-Bett geleitet werden, wird gegenüber den sonst beim Pelletbrennen üblichen Werten von etwa 30 bis 40 mbar (Millibar) beträchtlich auf 5 bis 20 mbar gesenkt. Mit dem Ausdruck « Hartbrennen ist die thermische Behandlung der Pellets bei Temperaturen über etwa 1 250₀C gemeint. Die spezifische Gasmenge (Gasmenge in Nm³/kg der Beschickung in der Brennzone) wird ebenfalls entsprechend verringert. Der Ausdruck « Brennzone umfaßt sowohl die Aufheizzone, in Welcher die getrockneten Pellets auf die gewünschte Brenntemperatur aufgeheizt werden, als auch die eigentliche Brennzone, in welcher die Pellets auf der gewünschten Brenntemperatur gehalten werden.

Überraschenderweise kann durch die Kombination von verringertem Unterdruck in der Brennzone und erhöhtem C_{fix}-Gehalt in den Pellets die mechanische Festigkeit der Pellets erhalten bleiben, die Reduzierbarkeit der Pellets erhöht werden, die Leistung der Pelletbrennmaschine aufrechtgehalten werden, und der Verbrauch an elektrischer Energie und heißen Gasen gesenkt werden.

Bei Kohlen mit geringem Anteil an flüchtigen brennbaren Bestandteilen kann der C_{fix}-Gehalt der Pellets etwas höher sein als bei Kohlen mit höherem Anteil an flüchtigen brennbaren Bestandteilen.

Der für jeden Betriebsfall günstigste C_{fix}-Gehalt und Unterdruck kann empirisch ermittelt werden.

Eine vorzugsweise Ausgestaltung besteht darin, daß die heißen Gase in der Saugtrocknungszone mit einem Unterdruck von 5 bis 20 mbar durch Pellet-Bet geleitet werden. Die Trocknung erfolgt im allgemeinen zweistufig. In der ersten Stufe erfolgt eine Drucktrocknung, wobei heiße Gase von unten nach oben durch das Pellet-Bett gedrückt werden. In der zweiten Stufe erfolgt die Trocknung im Saugzug, wobei heiße Gase von oben nach unten durch das Bett gesaugt werden. Durch die Verringerung des Unterdruckes und der spezifischen Gasmenge in der Saugtrocknung werden die Vorteile nochmals vergrößert

Eine vorzugsweise Ausgestaltung besteht darin, daß die heißen Gase in der Brennzone des Wanderrostes mit einem Unterdruck von 10 bis 15 mbar durch das Pellet-Bett geleitet werden. Bei diesem Unterdruck und der entsprechenden spezifischen Gasmenge werden besonders günstige Ergebnisse erzielt.

Eine vorzugsweise Ausgestaltung besteht darin, daß in hämatitische Pellets 1,7 bis 2,0 Gew.-% C_{fiX}, bezogen auf trockenes Erz, einpelletiert werden. Der Zusatz an C_{fix} wird auf den Hämatitgehalt des Erzes oder der Erzmischung bezogen. Falls dem Erz wärmeverbrauchende Zuschlagstoffe beigemischt werden, kann deren Menge dem Hämatitgehalt zugerechnet werden. Dieser Zusatz an C_{fix} ergibt sehr gute Ergebnisse.

Eine vorzugsweise Ausgestaltung besteht darin, daß in hämatitische Pellets 1,8 bis 1,9 Gew.-% C_{fix}, bezogen auf trockenes Erz, einpelletiert werden. Auch hier können eventuell beigemischte, wärmeverbrauchende Zuschlagstoffe zugerechnet werden. Dieser Zusatz ergibt besonders gute Ergebnisse.

Die Erfindung wird anhand von Beispielen näher erläutert.

Das Hämatit-Konzentrat hatte folgende Analyse (in Gew.-%, bezogen auf trockenes Erz) :

Das Magnetit-Konzentrat hatte folgende Analyse (in Gew.-%, bezogen auf trockenes Erz) :

Die Holzkohle hatte folgende Analyse (in Gew.-%, bezogen auf trockene Kohle) :

Der Anthrazit hatte folgende Analyse (in Gew.-%, bezogen auf trockene Kohle) :

Der Koks hatte folgende Analyse (in Gew.-%, bezogen auf trockene Kohle) :

Das Brennen der Pellets wurde auf einer Pfanne von 26,5 cm Durchmesser durchgeführt.

In Tabelle I sind Versuche mit Hämatitpellets dargestellt. Die Pellets wurden unter Zusatz von 2 Gew.- % Ca (OH)2 und 2Gew.-% CaCO₃ hergestellt. Eingebundener fester Brennstoff ist in der Tabelle angegeben. Die Feuchtigkeit der Grünpellets lag zwischen 8,8 und 9,75 %. Die erste Stufe der Trocknung erfolgte als Drucktrocknung, d. h. die Gase wurden von unten nach oben durch die Beschickung gedrückt. Die Saugtrocknung, das Aufheizen und das Brennen erfolgten unter Hindurchsaugen der Gase von oben nach unten. Die « Saugzone » umfaßt diese drei Schritte.

In Tabelle II sind Versuche mit Magnetitpellets dargestellt.

Die Pellets wurden unter Zusatz von 10 Gew.-% Dolomit und 0,5 Gew.-% Bentonit hergestellt. Die Feuchtigkeit der Grünpellets lag zwischen 9,0 und 9,3 %.

Die Vorteile der Erfindung bestehen darin, daß der Wärmeverbrauch und Energieverbrauch der Pelletbrennmaschine gesenkt wird, die gebrannten Pellets eine gute mechanische Festigkeit und Reduzierbarkeit haben und die Investitionskosten für die Anlage bei gleicher Durchsatzleistung gesenkt werden.

## Patentansprüche

1. Verfahren zum Hartbrennen von Hämatit und/oder wärmeverbrauchende Zuschlagstoffe enthaltenden Eisenerzpellets auf einem Wanderrost unter oxidierenden Bedingungen mittels hindurchgeleiteter heißer Gase, wobei die Pellets festes, kohlenstoffhaltiges Material eingebunden enthalten, das einen Teil der zum Hartbrennen erforderlichen Wärmemenge liefert, dadurch gekennzeichnet, daß der C_{fix}-Gehalt des in die Pellets eingebundenen festen, kohlenstoffhaltigen Materials stöchiometrisch derart bemessen wird, daß er sowohl diejenige Menge, die zu einer Reduktion von etwa vorhandenem Hämatit zu Magnetit notwendig wäre, als auch diejenige Menge, die zur Zersetzung der etwa vorhandenen wärmeverbrauchenden Zuschlagstoffe nötig ist, um jeweils bis zu 50 % übersteigt, und daß die heißen Gase in der Brennzone des Wanderrostes mit einem Unterdruck von 5 bis 20 mbar durch das Pelletbett geleitet werden.

2. Verfahren nach Anspruch 1, dadurch gekennzeichnet, daß die heißen Gase in der Saugtrocknungszone mit einem Unterdruck von 5 bis 20 mbar durch das Pellet-Bett geleitet werden.

3. Verfahren nach Anspruch 1 oder 2, dadurch gekennzeichnet, daß die heißen Gase in der Brennzone des Wanderrostes mit einem Unterdruck von 10 bis 15 mbar durch das Pellet-Bett geleitet werden.

4. Verfahren nach einem der Ansprüche 1 bis 3, dadurch gekennzeichnet, daß in hämatitische Pellets 1,7 bis 2,0 Gew.-% C_{fiX}, bezogen auf trockenes Erz, einpelletiert werden.

5. Verfahren nach Anspruch 4, dadurch gekennzeichnet, daß in hämatitische Pellets 1,8 bis 1,9 Gew.- % C_{fix}, bezogen auf trockenes Erz, einpelletiert werden.

## Claims

1. A process for hard-burning haematite and/or iron ore pellets which contain heat-consuming fluxes on a travelling grate under oxidizing conditions by means of hot gases passed therethrough, the pellets containing incorporated therein solid carbonaceous material which supplies part of the heat required for hard-burning, characterized in that the C_{fix} content of the solid carbonaceous material incorporated in the pellets is measured stoichiometrically in such a way that it is up to 50 % in excess of that amount required to reduce haematite to magnetite and of that amount required substantially to decompose the heat-consuming fluxes present, and that the hot gases are passed through the pellet bed in the burning zone of the travelling grate under a pressure of 5 to 20 mbar below atmospheric pressure.

2. Process according to Claim 1, characterized in that the hot gases are passed through the pellet bed in the suction drying zone under a pressure of 5 to 20 mbar below atmospheric pressure.

3. Process according to Claim 1 or 2, characterized in that the hot gases are passed through the pellet bed in the burning zone of the travelling grate under a pressure of 10 to 15 mbar below atmospheric pressure.

4. Process according to any Claims 1 to 3, characterized in that in haematitic pellets 1.7 to 2.0 wt.% C_{fix}, based on dry ore, are incorporated in the pellets.

5. Process according to Claim 4, characterized in that in haematitic pellets 1.8 to 1.9 wt.% C_{fix}, based on dry ore, are incorporated in the pellets.

## Revendications

1. Procédé de cuisson poussée de boulettes de minerai de fer contenant de l'hématite et/ou des additifs consommant de la chaleur sur une grille mobile, dans des conditions oxydantes, en y faisant passer des gaz chauds, les boulettes contenant, à l'état lié, de la matière solide carbonée qui fournit une partie de la quantité de chaleur nécessaire à la cuisson poussée, caractérisé en ce qu'il consiste à proportionner stoechiométriquement la teneur en C_{fixé} de la matière carbonée solide à l'état lié dans les boulettes, de manière qu'elle dépasse, d'un pourcentage allant jusqu'à 50 %, aussi bien la quantité qui serait nécessaire pour une réduction de l'hématite, éventuellement présente, en magnétite, que la quantité qui est nécessaire pour décomposer les additifs contenant de la chaleur éventuellement présents, et à envoyer les gaz chauds dans la zone de combustion de la grille mobile, à travers le lit de boulettes, sous une dépression de 5 à 20 mbar.

2. Procédé suivant la revendication 1, caractérisé en ce qu'il consiste à envoyer les gaz chauds à travers le lit de boulettes dans la zone de séchage par aspiration, avec une dépression de 5 à 20 mbar.

3. Procédé suivant la revendication 1 ou 2, caractérisé en ce qu'il consiste à envoyer les gaz chauds à travers le lit de boulettes dans la zone de combustion de la grille mobile avec une dépression de 10 à 15 mbar.

4. Procédé suivant l'une des revendications 1 à 3, caractérisé en ce qu'il consiste à bouleter, dans les boulettes hématitiques, de 1,7 à 2,0 % en poids de C_{fixé}, rapporté au minerai sec.

5. Procédé suivant la revendication 4, caractérisé en ce qu'il consiste à bouleter, dans les boulettes hématitiques, de 1,8 à 1,9% en poids de C_{fixé}, rapporté au minerai sec.
